# EUROPÄISCHE PATENTSCHRIFT

(11) **EP 1 004 691 B1**
(45) Veröffentlichungstag und Bekanntmachung des Hinweises auf die Patenterteilung: **17.12.2003**
(21) Anmeldenummer: 99810970.6
(22) Anmeldetag: 26.10.1999
(51) Int. Cl.: D01F 8/12, D01F 1/10, D21F 7/08

(54) **Kern-Mantel-Bikomponenten-Fasern für Papiermaschinenbespannungen**
Core-sheath bicomponent fibres for papermaking clothing
Fibres âme-gaine biconstituants pour toiles pour machine à papier

(30) Priorität: 26.11.1998 DE 19854732
(43) Veröffentlichungstag der Anmeldung: 31.05.2000
(73) Patentinhaber: EMS-Chemie AG, 7013 Domat/Ems (CH)
(72) Erfinder: Spindler, Jürgen, 7013 Domat/Ems (CH); Weller, Thomas, 7402 Bonaduz (CH); Schäch, Gunther, 7000 Chur (CH); Sutter, Simon, 7405 Rothenbrunnen (CH)
(74) Vertreter: Lauer, Joachim

(56) Entgegenhaltungen:
- EP-A- 0 070 709
- EP-A- 0 529 506
- WO-A-97/27356
- PATENT ABSTRACTS OF JAPAN vol. 1996, no. 04, 30. April 1996 (1996-04-30) & JP 07 331591 A (NIPPON FELT CO LTD;OTHERS: 01), 19. Dezember 1995 (1995-12-19)
- PATENT ABSTRACTS OF JAPAN vol. 1996, no. 10, 31. Oktober 1996 (1996-10-31) & JP 08 158160 A (UNITIKA LTD), 18. Juni 1996 (1996-06-18)

## Beschreibung

Die vorliegende Erfindung bezieht sich auf das Gebiet der Kunstfasern wie sie üblicherweise zur Herstellung von Papiermaschinenfilzen, insbesondere von Papiermaschinenfilzen zur Verwendung im Pressenbereich von Papiermaschinen verwendet werden. Sie betrifft eine Kern-Mantel-Bikomponentenfaser welche zu wesentlichen Teilen aus Polyamid besteht. Ausserdem betrifft sie die Verwendung einer solchen Faser zur Herstellung von Papiermaschinenfilzen.

### STAND DER TECHNIK

Pressfilze dienen dazu, in Papiermaschinen die Papiermasse zu unterstützen und während des Pressvorgangs Wasser aus der Papiermasse aufzunehmen. Dies geschieht im Papierherstellungsprozess üblicherweise unmittelbar nach dem Stoffauflauf und der Langsiebpartie, und bevor die Papierbahn in der Trockenpartie vollständig getrocknet wird.

Zur Erhöhung der Entwässerungsleistung im Pressvorgang wurden in den letzten Jahren die Temperaturen im Pressenbereich von Papiermaschinen immer weiter erhöht (B. Wahlstrom, "Pressing-the state of the art and future possibilities", Paper technology, February 1991, S. 18-27). Neue Entwicklungen wie "Hot Pressing" oder "Impulse Pressing" (siehe z.B. D. Orloff et al. TAPPI Journal Vol. 81 (07/1998), S. 113 - 116 und H. Larsson et al. TAPPI Journal Vol. 81 (07/1998), S. 117 - 122) arbeiten teilweise mit sehr hohen Temperaturen. Die hohen Temperaturen (beim Impulse Pressing teilweise über 200°C) führen einerseits zu einer vorteilhaften Erniedrigung der Viskosität des Wassers, beanspruchen aber andererseits die in den Pressfilzen verarbeiteten Fasern enorm. So werden infolge der hohen Temperaturen insbesondere Kunstfasern zumindest in der Mantelregion weich, was zu einer Zunahme der Kompaktierung und der Abrasion der Filze führen kann. Bei zunehmender Kompaktierung verkleben die Fasern, die Zwischenräume im Filz werden geringer und damit nimmt auch das Vermögen des Filzes ab, Wasser aus dem Papier aufzunehmen und abzutransportieren.

Um hohe Filzlaufzeiten und damit möglichst geringe Stillstandzeiten der Maschinen zu haben, ist ein sehr wesentliches Kriterium für die Einsetzbarkeit von Fasern für Pressfilze eine hohe Abrasionsbeständigkeit und eine geringe Kompaktierung. Aus diesem Grund bestehen heute Pressfilze fast ausschliesslich aus Polyamid 6 (PA 6) oder PA 66 Fasern und Monofilen, in der Literatur werden aber auch Filze aus PA 11 Fasern (EP 0 372 769), und PA 12 Fasern (EP 0 287 297) etc. beschrieben.

Ebenso wurden beispielsweise PEEK(Polyetheretherketon)-Fasern (EP 0 473 430) oder PTFE(Polytetrafluoroethylen)-Fasern (WO 92/10607) für den Einsatz in Papiermaschinenfilzen getestet. Sie erweisen sich zwar hinsichtlich Temperaturbeständigkeit als geeignet, aufgrund Ihrer geringen Abrasionsbeständigkeit ermöglichen sie aber keine akzeptablen Filzlaufzeiten.

Die Verwendung von Fasern aus teilaromatischen Polyamiden, sowie ein Aufbau der Fasern als Bikomponentenfasern aus zwei Seite an Seite angeordneten Komponenten wurde vorgeschlagen (EP 529 506), es werden jedoch auch mit derartigen Fasern noch keine ausreichenden Abriebbeständigkeiten erreicht.

Kompaktierung sollte verhindert werden durch Beschichtung von Fasern mit Schichtsilikaten, bzw. durch Herstellung von Schichtsilikate enthaltenden Fasern und Monofilen (WO 97/27356; EP 0 070 709). Das Einarbeiten der Schichtsilikate ins Faser-Polymer hat jedoch den Nachteil, dass die Festigkeit der Fasern stark abnimmt.

In der EP 0 741 204 wird die Verwendung von Kern-Mantel-Bikomponenten-Klebefasern für Pressfilze beschrieben, welche hauptsächlich darauf ausgelegt sind, die Oberflächenqualität, die Laufeigenschaften des Filzes, die Wiedererholung und die Entwässerung zu verbessern. Dies geschieht durch Verklebungen, welche durch Aufschmelzen der Mantelkomponente erzeugt werden.

### DARSTELLUNG DER ERFINDUNG

Der Erfindung liegt demnach die Aufgabe zugrunde, eine Faser bereitzustellen, die, beispielsweise zu einem Papiermaschinenfilz verarbeitet, eine ausreichende Abrasionsbeständigkeit besitzt und gleichzeitig hohen Temperaturen, insbesondere unter den beim Impulse Pressing auftretenden Bedingungen, standhält ohne wesentlich kompaktiert und verklebt zu werden.

Diese Aufgabe wird bei einer Faser der eingangs genannten Art gelöst, indem die Faser als Kern-Mantel-Bikomponentenfaser ausgebildet ist, welche einen Kern und einen den Kern wenigstens teilweise umschliessenden Mantel aufweist, und dadurch, dass der Mantel zu 45 - 98 Gew.% aus einem ersten Polyamid besteht, welches einen Schmelzpunkt von mehr als 280°C aufweist, und 2 - 20 Gew.% eines Schichtsilikates enthält. Weiter besteht der Kern aus einem zweiten Polyamid. Ausserdem enthält der Mantel auch noch bis zu 35 Gew.% dieses zweiten Polyamids. Der Kern der Erfindung besteht somit darin, die Faser als Kem-Mantel-Bikomponentenfaser aufzubauen, und durch einen Schichtsilikate enthaltenden und hochschmelzenden Mantel sowohl die Kompaktierung zu verhindern als auch eine hohe Abrasionsbeständigkeit zu erreichen, die durch die Einlagerung der Silikate bewirkte Reduktion der Festigkeit der Faser aber dadurch zu verhindern, dass ein fester Kern vorhanden ist. Dadaurch, dass der Kern aus einem zweiten Polyamid besteht und der Mantel auch noch bis zu 35 Gew.% dieses zweiten Polyamids enthält, wird eine innige Verbindung zwischen dem Kernmaterial und dem Mantelmaterial sichergestellt.

Eine bevorzugte Ausführungsform weist das Merkmal auf, dass wenigstens der Kern oder der Mantel oder beide Teile bis zu 1 Gew.% Hitzestabilisatoren enthält, und dass insbesondere diese Hitzestabilisatoren sterisch gehinderte Phenole, Phosphonsäurederivate, Phosphite bzw. Kombinationen dieser Stabilisatoren sind. Dies ist eine weitere, effektive Massnahme zur Erhöhung der Wärmestabilität und damit zur Verhinderung des Kompaktierens der Zweikomponentenfaser.

Zusätzlich beansprucht die Erfindung die Verwendung einer solchen erfindungsgemässen Faser zur Herstellung eines Papiermaschinenfilzes, insbesondere eines genadelten Papiermaschinenfilzes, welcher weiterhin bevorzugt auf die Anwendung im Pressenbereich, insbesondere beim Impulse Pressing oder beim Hot Pressing ausgelegt ist.

Weitere Ausführungsformen der Kern-Mantel-Bikomponentenfaser und der Verwendung derselben ergeben sich aus den abhängigen Ansprüchen.

### WEGE ZUR AUSFÜHRUNG DER ERFINDUNG

Bei der Beschreibung der Herstellung einer erfindungsgemässen Faser aus zwei als Kern und Mantel ausgebildeten Komponenten soll zunächst die Zusammensetzung des Kerns, anschliessend diejenige des Mantels diskutiert werden.

Der Kern wird bevorzugt aus PA 6 oder PA 66 mit einer relativen Lösungsviskosität von 2.4 - 5.0 (1 g Polymer pro 100 ml 96%iger Schwefelsäure bei 25°C) oder aus Mischungen entsprechender PA 6 und PA 66 Qualitäten im Verhältnis 1:99 bis 99:1 hergestellt. Ebenfalls können für den Kern Polyamide der Arten PA 11, PA 12, PA 69, PA 610, PA 612 oder PA 1212 mit einer relativen Lösungsviskosität von 1.6 - 2.8 (0.5 g Polymer pro 100 ml m-Kresol bei 25°C) Verwendung finden. Des weiteren sollte der Kern bevorzugt 0 - 1 Gew.% Hitzestabilisatoren enthalten, z.B. auf Basis sterisch gehinderter Phenole, Phosphonsäurederivate oder Phosphite bzw. Kombinationen dieser Stabilisatoren. Der Kern sorgt damit für die nötige Festigkeit der Fasern, wenn sie beispielsweise zu Filzen verarbeitet werden.

Der Mantel sollte aus einem Polyamid mit einem Schmelzpunkt von mindestens 280°C bestehen, und er sollte zusätzlich 2-20 Gew.% Schichtsilikate (z.B. MICROMICA® MK 100 der Firma CO-OP Chemical CO., LTD. Japan) und 0 - 35 Gew.% des Polyamid-Typs, aus dem der Kern aufgebaut ist, enthalten. Geeignete Polyamide mit einem Schmelzpunkt von mindestens 280°C sind z.B. PA 46, PA 46/4T, PA 66/6T, PA6T/6I, PA 9T, PA 10T, PA 12T und 2-Methyl-1,5 Pentandiamin T/61 (MPMD T/61), wobei diese Polyamide bis zu 20 Gew.% an weiteren Monomeren wie z.B. Caprolactam oder Laurinlactam enthalten können. Der Mantel enthält ausserdem jeweils 0 - 1 Gew.% Hitzestabilisatoren, z.B. auf Basis sterisch gehinderter Phenole, Phosphonsäurederivate oder Phosphite bzw. Kombinationen dieser Stabilisatoren. Die Schichtsilikate können entweder durch Eincompoundieren mittels eines Zweischneckenextruders in das Polymer eingearbeitet werden oder aber bei der Polymerisation einer der PA-Komponenten schon zu Beginn der Polymerisation zugesetzt werden, was eine bessere Verteilung ermöglicht. Zur Verbesserung der Haftung zwischen Polyamid und Schichtsilikat-Teilchen können selbstverständlich zusätzlich Haftvermittler wie z.B. Amino-Silane eingesetzt werden.

Der Kern kann konzentrisch oder nicht konzentrisch vom Mantel umgeben sein: Bei einer nicht konzentrischen Kern-Mantel Verteilung kann durch geeignete Spinn- und Streckbedingungen eine helikale Kräuselung erzeugt werden.

Das Massenverhältnis von Kern zu Mantel liegt sinnvollerweise zwischen 30:70 und 70:30, aber auch andere Komponentenverhältnisse sind möglich.

Der Titerbereich, d.h. der Feinheitsgrad der Bikomponenten-Fasern, ausgedrückt als längenbezogene Masse, erstreckt sich von 6.7 bis 100 dtex (1dtex = 0.1 tex = 0.1 g/km), es sind aber prinzipiell auch Fasern ausserhalb dieses Bereichs herstellbar.

Im Gegensatz zur oben beschriebenen Kern-Mantel-Bikomponenten-Klebefaser (EP 0 741 204) bewirkt die erfindungsgemässe Kern-Mantel-Bikomponentenfaser ein Verhindern des Verklebens bzw. Kompaktierens des Faservlieses bei hohen Temperaturen. Dies ist sehr wichtig, da die erfindungsgemässen Kem-Mantel-Bikomponentenfasern nicht nur in kleinen Anteilen im Filz eingesetzt werden, sondern zumindest in der Deckschicht die Hauptfaserkomponente darstellen.

Die Herstellung mehrerer Vergleichsbeispiele sowie der Ausführungsbeispiele wird im Detail folgendermassen vorgeschlagen:

Beispiel 1: (Vergleichsbeispiel) Aus 17 dtex PA 6 Fasern des Typs TM 4000 der EMS Chemie AG wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 2: (Vergleichsbeispiel) 17 dtex Fasern wurden folgendermassen hergestellt: 89.5 Gew.% PA 6 mit relativer Viskosität 3.4 (1 g Polymer pro 100 ml 96%iger Schwefelsäure bei 25°C), 10 Gew.% Schichtsilikat Typ MICROMICA® MK 100, 0.5 Gew.% Hitzestabilisator Irganox® 1098 (Clariant, vorm. Ciba-Geigy), wurden mit einem Zweiwellenextruder bei 280°C compoundiert, nachdem alle Komponenten vorgetrocknet worden waren. Das compoundierte Material wurde getrocknet und auf einer Spinnanlage zu Fasern versponnen, verstreckt, gekräuselt und geschnitten.

Einstellungen der Maschine: Schmelzetemperatur am Extruderkopf: 300°C; Temperatur Spinnbalken und Düsenpaket: 300°C

| | |
|---|---|
| Spinndüse | 279 Loch |
| Lochdurchmesser | 0.6 mm |
| Durchsatz | 1066 g/min |
| Spinngeschwindigkeit | 1000 m/min |
| Präparationsauflage (Phosphorsäureester) | 0.3% |
| Verstreckverhältnis | 2.4 |
| Temperatur Streckgaletten Air-Jet-Texturierung | 170°C |
| Trockner-Temperatur | 170°C |
| Schnittlänge | 80 mm |

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 3: (Vergleichsbeispiel) 17 dtex Fasern wurden folgendermassen hergestellt: 89.5 Gew.% PA 6T/66 Typ Arlen® C2300 (PA 66/6T, von MITSUI, Schmelzpunkt 290-295°C), 10 Gew.% Schichtsilikat Typ MICROMICA® MK 100 und 0.5 Gew.% Hitzestabilisator Irganox® 1098 wurden mit einem Zweiwellenextruder bei 315°C compoundiert, nachdem alle Komponenten vorgetrocknet worden waren. Das compoundierte Material wurde getrocknet und auf der erwähnten Spinnanlage zu Fasern versponnen.

Einstellungen der Maschine: Schmelzetemperatur am Extruderkopf: 315°C; Temperatur Spinnbalken und Düsenpaket: 315°C

| | |
|---|---|
| Spinndüse | 279 Loch |
| Lochdurchmesser | 0.6 mm |
| Durchsatz | 1066 g/min |
| Spinngeschwindigkeit | 1000 m/min |
| Präparationsauflage (Phosphorsäureester) | 0.3% |
| Verstreckverhältnis | 2.4 |
| Temperatur Streckgaletten Air-Jet-Texturierung | 190°C |
| Trockner-Temperatur | 190°C |
| Schnittlänge | 80 mm |

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 4: (Vergleichsbeispiel) 17 dtex Kern-Mantel-Bikomponentenfasern mit einem Kern-Mantel-Verhältnis 50/50 wurden folgendermassen hergestellt:
Kernkomponente: PA 6 mit relativer Viskosität 4.0 (1 g Polymer pro 100 ml 96%iger Schwefelsäure bei 25°C) und 0.5 Gew.% Hitzestabilisator Irganox® 1098.
Mantelkomponente: 99.5 Gew.% PA 6T/66 (Arlen® C 2300), 0.5 Gew.% Hitzestabilisator Irganox® 1098, wobei der Hitzestabilisator in Form eines 5%igen Masterbatch in PA 6T/66 (Arlen® C 2300) zudosiert wurde. Beide Komponenten wurden getrocknet und auf der erwähnten Anlage mit einer Bikomponenten-Spinndüse zu Kern-Mantel-Fasern versponnen.

Einstellungen der Maschine: Schmelzetemperatur der Kernkomponente am Extruderkopf: 300°C; Schmelzetemperatur der Mantelkomponente am Extruderkopf: 315°C; Temperatur Spinnbalken und Düsenpaket: 315°C

| | |
|---|---|
| Spinndüse | 210 Loch |
| Lochdurchmesser | 0.7 mm |
| Durchsatz pro Komponente | 401 g/min |
| Spinngeschwindigkeit | 1000 m/min |
| Präparationsauflage (Phosphorsäureester) | 0.3% |
| Verstreckverhältnis | 2.4 |
| Temperatur Streckgaletten Air-Jet-Texturierung | 180°C |
| Trockner-Temperatur | 190°C |
| Schnittlänge | 80 mm |

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 5: 17 dtex Kern-Mantel-Bikomponentenfasern mit einem Kern-Mantel-Verhältnis 50/50 wurden folgendermassen hergestellt: Kemkomponente: PA 6 mit relativer Viskosität 4.0 (1 g Polymer pro 100 ml 96%iger Schwefelsäure bei 25°C) und 0.5 Gew.% Hitzestabilisator Irganox® 1098. Mantelkomponente: 25 Gew.% PA 6 mit relativer Viskosität 2.8 (1 g Polymer pro 100 ml 96%iger Schwefelsäure bei 25°C), 10 Gew.% Schichtsilikat Typ MICROMICA® MK 100, 64.5 Gew.% PA 6T/66 (Arlen® C 2300) und 0.5 Gew.% Hitzestabilisator Irganox® 1098 wurden mit einem Zweiwellenextruder bei 315°C compoundiert nachdem alle Komponenten vorgetrocknet worden waren. Beide Komponenten wurden getrocknet und auf der Bikomponenten-Spinnanlage zu Kern-Mantel-Fasern versponnen.

Einstellungen der Maschine: Schmelzetemperatur der Kemkomponente am Extruderkopf: 300°C; Schmelzetemperatur der Mantelkomponente am Extruderkopf: 315°C; Temperatur Spinnbalken und Düsenpaket: 315°C.

| | |
|---|---|
| Spinndüse | 210 Loch |
| Lochdurchmesser | 0.7 mm |
| Durchsatz pro Komponente | 401 g/min. |
| Spinngeschwindigkeit | 1000 m/min |
| Präparationsauflage (Phosphorsäureester) | 0.3% |
| Verstreckverhältnis | 2.4 |
| Temperatur Streckgaletten Air-Jet-Texturierung | 180°C |
| Trockner-Temperatur | 190°C |
| Schnittlänge | 80 mm |

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 6: 17 dtex Kern-Mantel-Bikomponentenfasern mit einem Kern-Mantel-Verhältnis 50/50 wurden folgendermassen hergestellt: Kernkomponente: PA 66 mit relativer Viskosität 3.4 (1 g Polymer pro 100 ml 96%iger Schwefelsäure bei 25°C) und 0.5 Gew.% Hitzestabilisator Irganox® 1098. Mantelkomponente: 25 Gew.% PA 66 mit relativer Viskosität 2.8 (1 g Polymer pro 100 ml 96%iger Schwefelsäure bei 25°C), 10 Gew.% Schichtsilikat Typ MICROMICA® MK 100, 64.5 Gew.% PA 6T/66 (Arlen® C 2300) und 0.5 Gew.% Hitzestabilisator Irganox® 1098 wurden mit einem Zweiwellenextruder bei 315°C compoundiert nachdem alle Komponenten vorgetrocknet worden waren. Beide Komponenten wurden getrocknet und auf der Bikomponenten-Spinnanlage mit den gleichen Einstellungen wie bei Beispiel 4 zu Kern-Mantel-Fasern versponnen.

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Beispiel 7: 17 dtex Kern-Mantel-Bikomponentenfasern mit einem Kern-Mantel-Verhältnis 50/50 wurden folgendermassen hergestellt: Kernkomponente: PA 6 mit relativer Viskosität 4.0 (1 g Polymer pro 100 ml 96%iger Schwefelsäure bei 25°C) und 0.5 Gew.% Hitzestabilisator Irganox® 1098. Mantelkomponente: 10 Gew.% Schichtsilikat Typ MICROMICA® MK 100, 89.5 Gew.% PA 6T/66 (Arlen® C 2300) und 0.5 Gew.% Hitzestabilisator Irganox® 1098 wurden mit einem Zweiwellenextruder bei 315°C compoundiert nachdem alle Komponenten vorgetrocknet worden waren. Beide Komponenten wurden getrocknet und auf der Bikomponenten-Spinnanlage mit den gleichen Einstellungen wie bei Beispiel 4 zu Kern-Mantel-Fasern versponnen.

Aus den resultierenden Fasern wurde ein Vlies mit einem Flächengewicht von 200 g/m² hergestellt. Von diesem Vlies wurden je drei Lagen auf die Papierseite und zwei Lagen auf die Maschinenseite eines PA 6 Monofilamentgewebes aufgenadelt. Dieser Testfilz wurde anschliessend bei 165°C 10 Minuten fixiert.

Die obigen zu Filzen verarbeiteten Beispielfasern wurden folgenden Tests unterzogen, die Resultate sind in Tabelle 1 zusammengestellt.

### 1. Abrasionstest:

Ein Teil des Filzes wurde auf einer Filztestpresse (FTP) behandelt (gemäss DE 44 34 898 C2, Seite 5 Zeilen 27 bis 56 und Figuren). Die Wassertemperatur wurde auf 50°C eingestellt.

Zur Beurteilung der Abrasion wird der Faserverlust angegeben. Je geringer der Faserverlust ist, desto besser ist die Abriebbeständigkeit.

### 2. Temperaturbeständigkeit (Beständigkeit gegen Kompaktierung bei hohen Temperaturen):

Ein weiterer Teil des Filzes wurde zunächst 24 Stunden in demineralisiertem Wasser bei Raumtemperatur gelagert und anschliessend folgendermassen behandelt:

In einer Spannapparatur wird der feuchte Filz mit einem Kalander behandelt (untere Walze T = 205°C, obere Walze kalt, Liniendruck: 70 kN/m). Der Filz durchläuft bei einer Filzlänge von 2 m und einer Geschwindigkeit von 30 m/min den Kalander alle 4 Sekunden. Bei einer angenommenen Nip-Breite von 20 mm beträgt die Verweilzeit im Nip ca. 40 Millisekunden. Die Testdauer liegt bei 4 Stunden also 3600 Zyklen.

Beurteilt wird die Qualität des Filzes an der prozentualen Luftdurchlässigkeit (L) des Filzes (L₁) nach dieser Behandlung bezogen auf die Luftdurchlässigkeit des Filzes (L₀) vor der Behandlung. Je grösser dieser Wert ist, desto besser sind der Filz bzw. die entsprechenden Fasern geeignet. Bei einer Kalandertemperatur von 50°C liegt dieser Wert für Vergleichsbeispiel 1 bei L = 71 %.

**Tabelle 1:**

| Variante | 1 | 2 | 3 | 4 | 5 | 6 | 7 |
|---|---|---|---|---|---|---|---|
| Faserverlust [g/m²] | 16 | 93 | 163 | 43 | 30 | 38 | 45 |
| Luftdurchlässigkeit L [%] | 3 | 35 | 65 | 45 | 63 | 67 | 65 |

Während Vergleichsvariante 1 wegen totaler Kompaktierung bei hohen Temperaturen unbrauchbar ist, resultiert bei Vergleichsvariante 3 eine sehr schlechte Abrasionsbeständigkeit. Bei Vergleichsvariante 2 wird zwar die Kompaktierung signifikant verringert, das Niveau ist aber nicht akzeptabel und die Abrasionsbeständigkeit nimmt wesentlich ab. Auch bei Vergleichsvariante 4 ist die Kompaktierung immer noch zu stark.

Bei den erfindungsgemässen Beispielen 5 bis 7 nimmt die Abrasionsbeständigkeit zwar ebenfalls ab, die Resultate liegen aber immer noch in einem Bereich, der in der Papierindustrie Stand der Technik und akzeptiert ist.

Die Kompaktierung bei hohen Temperaturen ist deutlich geringer als bei den Vergleichsvarianten 1 und 2.

## Patentansprüche

1. Kern-Mantel-Bikomponentenfaser, welche einen Kern und einen den Kern wenigstens teilweise umschliessenden Mantel aufweist, **dadurch gekennzeichnet, dass** der Mantel zu 45 - 98 Gew. % aus einem ersten Polyamid besteht, welches einen Schmelzpunkt von mehr als 280°C aufweist, und 2 - 20 Gew.% eines Schichtsilikates enthält, dass der Kern im wesentlichen aus einem zweiten Polyamid besteht und dass auch der Mantel 0-35 Gew.% dieses zweiten Polyamids enthält.

2. Kern-Mantel-Bikomponentenfaser nach Anspruch 1 , **dadurch gekennzeichnet, dass** das zweite Polyamid aus PA 6 oder PA 66 mit einer relativen Lösungsviskosität von 2.4 - 5.0, gemessen in Schwefelsäure, wobei 1 g Polymer pro 100 ml 96%iger Schwefelsäure bei 25°C betrachtet wird, oder einer Mischung entsprechender PA 6 und PA 66 Qualitäten, besteht.

3. Kern-Mantel-Bikomponentenfaser nach Anspruch 1, **dadurch gekennzeichnet, dass** das zweite Polyamid aus PA 11, PA 12, PA 69, PA 610, PA 612 oder PA 1212 mit einer relativen Lösungsviskosität von 1.6 - 2.8, gemessen in m-Kresol, wobei 0.5 g Polymer pro 100 ml m-Kresol bei 25°C betrachtet wird, oder einer Mischung der genannten Stoffe, besteht.

4. Kern-Mantel-Bikomponentenfaser nach einem der Ansprüche 1 bis 3, **dadurch gekennzeichnet, dass** das erste Polyamid aus PA 46, PA 46/4T, PA 66/6T, PA6T/6I, PA 9T, PA 10T, PA 12T oder MPMDT/6I, oder einer Mischung der genannten Stoffe, besteht, und dass es bis zu 20 Gew.% an weiteren Comonomeren wie beispielsweise Caprolactam oder Laurinlactam enthält.

5. Kern-Mantel-Bikomponentenfaser nach einem der Ansprüche 1 bis 4, **dadurch gekennzeichnet, dass** der Kern oder der Mantel oder beide Komponenten bis zu 1 Gew.% Hitzestabilisatoren enthält.

6. Kern-Mantel-Bikomponentenfaser nach Anspruch 5, **dadurch gekennzeichnet, dass** die Hitzestabilisatoren sterisch gehinderte Phenole, Phosphonsäurederivate, Phosphite bzw. Kombinationen dieser Stabilisatoren sind.

7. Kern-Mantel-Bikomponentenfaser nach einem der Ansprüche 1 bis 6, **dadurch gekennzeichnet, dass** die Faser eine längenbezogene Masse im Bereich von 5 bis 200 dtex, insbesondere bevorzugt im Bereich von 6.7 bis 100 dtex aufweist.

8. Kem-Mantel-Bikomponentenfaser nach einem der Ansprüche 1 bis 7, **dadurch gekennzeichnet, dass** das Massenverhältnis von Kern zu Mantel in einem Bereich von 7:3 bis 3:7 ist.

9. Verwendung einer Kern-Mantel-Bikomponentenfaser nach einem der Ansprüche 1 bis 8 zur Herstellung eines Papiermaschinenfilzes, insbesondere eines genadelten Papiermaschinenfilzes.

10. Verwendung einer Kern-Mantel-Bikomponentenfaser nach Anspruch 9, **dadurch gekennzeichnet, dass** der Papiermaschinenfilz auf die Anwendung im Pressenbereich, insbesondere beim Impulse Pressing oder beim Hot Pressing ausgelegt ist.

## Claims

1. A core/sheath bicomponent fibre which exhibits a core and a sheath at least partly enclosing the core, **characterised in that** the sheath consists to an amount of 45-98 % by wt. of a first polyamide which has a melting point of more than 280 °C, and contains 2-20 % by wt. of a layer silicate, that the core consists essentially of a second polyamide and that the sheath also contains 0-35 % by wt. of this second polyamide.

2. The core/sheath bicomponent fibre according to claim 1 **characterised in that** the second polyamide consists of PA 6 or PA 66 with a relative solution viscosity of 2.4-5.0, measured in sulphuric acid, 1g polymer being taken per 100 ml of 96 % sulphuric acid at 25 °C, or a mixture of corresponding PA 6 and PA 66 grades.

3. The sheath/core bicomponent fibre according to claim 1 **characterised in that** the second polyamide consists of PA 11, PA 12, PA 69, PA 610, PA 612 or PA 1212 with a relative solution viscosity of 1.6-2.8, measured in m-cresol, 0.5 g polymer being taken per 100 ml m-cresol at 25 °C, or a mixture of the above-named substances.

4. The core/sheath bicomponent fibre according to one of claims 1 to 3 **characterised in that** the first polyamide consists of PA 46, PA 46/4T, PA 66/6T, PA6T/61, PA 9T, PA 10T, PA 12T or MPMDT/61 or a mixture of the above-named substances and that it contains up to 20 % by wt. of further copolymers, such as caprolactam or laurolactam.

5. The sheath/core bicomponent fibre according to one of claims 1 to 4 **characterised in that** the core or sheath or both components contain up to 1 % by wt. of heat stabilisers.

6. The sheath/core bicomponent fibre according to claim 5 **characterised in that** the heat stabilisers are sterically hindered phenols, phosphonic acid derivatives, phosphites or combinations of these stabilisers.

7. The sheath/core bicomponent fibre according to one of claims 1 to 6 **characterised in that** the fibre has a linear density in the region of 5 to 200 dtex, particularly preferably in the region 6.7 to 100 dtex.

8. The sheath/core bicomponent fibre according to one of claims 1 to 7 **characterised in that** the density ratio of core to sheath is in a region of 7:3 to 3:7.

9. A use of a sheath/core bicomponent fibre according to one of claims 1 to 8 for producing a paper maker's felt, in particular a needled paper marker's felt.

10. The use of a core/sheath bicomponent fibre according to claim 9 **characterised in that** the paper maker's felt is designed for use in the pressing sector, in particular for impulse pressing or for hot pressing.

## Revendications

1. Fibre bicomposant noyau-enveloppe qui présente un noyau et une enveloppe entourant partiellement au moins le noyau, **caractérisée en ce que** l'enveloppe se compose à 45 - 98 pour cent en poids, qui présente un point de fusion de plus de 280 °C et 2-20 pour cent en poids d'un silicate en couche, **en ce que** le noyau se compose essentiellement d'un second polyamide et **en ce que** l'enveloppe contient également 0 à 35 % en poids de ce second polyamide.

2. Fibre bicomposant noyau-enveloppe selon la revendication 1, **caractérisée en ce que** le second polyamide se compose de PA 6 ou PA 66 avec une viscosité de solution relative comprise entre 2,4 et 5,0, mesurée dans l'acide sulfurique, 1 g de polymère par 100 ml d'acide sulfurique à 96 % étant observé à 25 °C, ou d'un mélange des qualités correspondantes de PA6et PA66.

3. Fibre bicomposant noyau-enveloppe selon la revendication 1, **caractérisée en ce que** le second polyamide se compose de PA 11, PA 12, PA 69, PA 610 PA 612, ou PA 1212 avec une viscosité de solution relative comprise entre 1,6 et 2,8, mesurée dans le M-crésol, 0,5 g de polymère par 100 ml de M-crésol à 96 % étant observé à 25 °C, ou d'un mélange des substances citées

4. Fibre bicomposant noyau-enveloppe selon l'une des revendications 1 à 3, **caractérisée en ce que** le premier polyamide se compose de PA 46, PA 46/4T, PA 66/6T, PA6T/6I, PA 9T, PA 10T, PA 12T ou MPMDT T/6I ou un mélange desdites substances et **en ce qu'**il comprend jusqu'à 20 % en poids d'autres comonomères tels que le Caprolactame ou Laurinlactame.

5. Fibre bicomposant noyau-enveloppe selon l'une des revendications 1 à 3, **caractérisée en ce que** le noyau ou l'enveloppe contiennent jusqu'à 1 % en poids de stabilisateurs thermiques

6. Fibre bicomposant noyau-enveloppe selon la revendication 5, **caractérisée en ce que** les stabilisateurs sont des phénols à encombrement stérique, des dérivés d'acide phosphonique, des phosphites respectivement des combinaisons de ces stabilisateurs.

7. Fibre bicomposant noyau-enveloppe selon l'une des revendications 1 à 6, **caractérisée en ce que** la fibre présente une masse relative à la longueur comprise entre 5 et 200 dtex, en particulier de manière préférée comprise entre 6.7 et 100 dtex.

8. Fibre bicomposant noyau-enveloppe selon l'une des revendications 1 à 7, **caractérisée en ce que** le rapport massique entre le noyau et le manteau est compris entre 7:3 et 3:7.

9. Utilisation d'une fibre bicomposant noyau-enveloppe selon l'une des revendications 1 à 8, pour la fabrication d'un feutre de machine à papier, en particulier un feutre aiguilleté de machine à papier.

10. Utilisation d'une fibre bicomposant noyau-enveloppe selon la revendication 9, **caractérisée en ce que** le feutre de machine à papier est réalisé pour une application dans le secteur de la presse, en particulier le satinage par impulsion ou le satinage à chaud.
